# EUROPÄISCHE PATENTANMELDUNG

(11) **EP 0 044 463 A1**
(43) Veröffentlichungstag der Anmeldung: **27.01.1982**
(21) Anmeldenummer: 81105277.8
(22) Anmeldetag: 08.07.1981
(51) Int. Cl.: D06P 1/38, D06P 1/673, D06P 1/653

(54) **Färbe- und Druckverfahren mit Reaktivfarbstoffen**

(30) Priorität: 17.07.1980 DE 3027077
(71) Anmelder: BAYER AG, 51368 Leverkusen (DE)
(72) Erfinder: Hildebrand, Dietrich, Dr., D-5068 Odenthal (DE)

(57) **Zusammenfassung**

Verfahren zum Färben oder Bedrucken von Fasermaterialien mit Fluoridionen abspaltenden Reaktivfarbstoffen, wobei man neutral oder sauer reagierende Färbebäder bzw. Druckpasten einsetzt, welche neben dem Reaktivfarbstoff und üblichen Hilfsstoffen und Lösungsmitteln eine oder mehrere organische und/oder anorganische Calciumverbin- , dungen enthalten.

## Beschreibung

Die vorliegende Erfindung betrifft ein neues Verfahren zum Färben oder Bedrucken von Fasermaterialien mit Fluoridionen abspaltenden Reaktivfarbstoffen, welches dadurch gekennzeichnet ist, daß man neutral oder sauer reagierende Färbebäder bzw. Druckpasten einsetzt, welche neben dem Reaktivfarbstoff und üblichen Hilfsstoffen und Lösungsmitteln eine oder mehrere organische und/oder anorganische Calciumverbindungen enthalten.

Als Reaktivfarbstoffe kommen organische Farbstoffe aus der Reihe der Azo-, Anthrachinon-, Formazan- und Phthalocyaninfarbstoffe in Betracht, die mindestens eine ein Fluoridion abspaltende,faserreaktive Gruppe aufweisen, wie z.B. die Monofluor-s-triazinyl-, die Fluorpyrimidinyl- und die Tetrafluorcyclobutanylgruppe.

Reaktivfarbstoffe der vorgenannten Strukturen sind in der Literatur in großer Zahl beschrieben worden (siehe dazu z.B. BE 703 598, BE 615 614, BE 276 728, BE 716 014, BE 713 937, BE 712 733;

E. Siegel in The Chemistry of Synthetic Dyes. Vol VI, Venkantaraman Academic Press, Inc. New York 1972 Seiten 1-209).

Insbesondere bevorzugt sind die Reaktivfarbstoffe der Beispiele sowie mit ihnen^{*}strukturell verwandte Reaktivfarbstoffe.

Als organische Calciumverbindungen kommen beispielsweise in Betracht: Calciumsalze von Carbonsäuren wie Calciumacetat, Ca-Salze von Fettsäuren wie Calciumstearat oder Calciumsalze von Oxicarbonsäuren wie Calciumlactat, ferner Calciumsalze von Alkyl- bzw. Arylsulfonsäuren oder Phosphonsäuren sowie Calciumsalze von carboxylgruppenhaltigen Polymeren wie Calciumalginat.

Als anorganische Calciumverbindungen kommen sowohl wasserlösliche als auch wasserschwerlösliche Verbindungen in Betracht. Unter in Wasser schwerlöslichen Verbindungen sind solche zu verstehen, die ein größeres Löslichkeitsprodukt aufweisen als Calciumfluorid, jedoch nicht mehr als 1 g/1 löslich sind wie Calciumsulfat.

Als Beispiele leicht löslicher Calciumverbindungen seien genannt: Calciumnitrat, Calciumthiosulfat, Calciumchlorid. Das Bad kann außerdem Polyphosphat, bevorzugt Hexaphosphate enthalten, die mit den Calciumionen lösliche Komplexe bilden. Bezogen auf 1 1 Färbeflotte bzw. 1 kg Druckpaste werden 0,1 bis 20 insbesondere 0,5 bis 10 g der Calciumverbindung eingesetzt.

Als für das erfindungsgemäße Verfahren geeignete Textilfasern kommen insbesondere Cellulosefasern und deren _{M}i-schungen mit Polyesterfasern, Polyamidfasern, Polyacrylnitrilfasern und Wolle in Betracht, ferner Wolle und/oder Polyamid ohne Gegenwart von Cellulosefasern.

Das erfindungsgemäße Färbe- (oder Druck-)Verfahren wird im allgemeinen so durchgeführt, daß die Färbeflotte (bzw. die Druckpaste) einen pH-Wert von 4 bis 7 aufweist und daß bei einer Temperatur von 20 bis 240°C gearbeitet wird.

Das Verfahren eignet sich für alle Anwendungsbedingungen zum Färben.und Bedrucken, d.h. für das Ausziehverfahren aus langer Flotte auf Hapselkufen, Jetfärbeanlagen und Jiggern, ferner für Kontinue-Verfahren, beispielsweise nach dem Klotz-Thermofixier-Verfähren bei 130 - 160°C, nach dem Einbad-Einstufen-Thermofixier-Thermosol-Verfahren 1 Min. bei 210 - 230°C, bzw. nach dem HT-Dämpf-Verfahren mit überhitztem Wasserdampf 1 - 20 Min. bei 180°C oder dem Fixieren in Neutraldampf 1/2 - 12 Min. bei 100 - 103°C.

Zu den einzelnen Varianten ist folgendes zu bemerken:
Das Ausziehverfahren wird vorzugsweise in Gegenwart von 10 bis 200 g/1 Färbeflotte Natriumchlorid oder Natriumsulfat durchgeführt.
Das Klotz-Thermofixier-Verfahren wird vorzugsweise in Gegenwart von 0 bis 40 g/1 Klotzflotte Dicyandiamid und/ oder 0 bis 200 g/1 Klotzflotte Harnstoff durchgeführt.
Das Klotz-Dämpf-Verfahren wird ebenfalls vorzugsweise in Gegenwart von 0 bis 200 g/1 Klotzlösung Harnstoff durchgeführt.

Gegebenenfalls wird in Gegenwart von 0 bis 200 g/kg Druckpaste Harnstoff direkt gedruckt, zwischengetrocknet und anschließend 0,5 bis 12 Minuten gedämpft oder es wird anschließend eine Trockenhitzebehandlung durchgeführt.

Bei allen vorgenannten Verfahrensvarianten wird gegebenenfalls in Gegenwart von 0,1 - 10 g/1 Färbeflotte oder 0,5 bis 10 g/kg Druckpaste Hexaphosphaten und weiterhin in Gegenwart von 0,1 bis 10 g/1 Färbeflotte oder 0,1 bis 10 g/kg Druckpaste eines natürlichen oder synthetischen Verdickungsmittels gearbeitet.

Bei den in den folgenden Beispielen bezeichneten "Teilen" handelt es sich in allen Fällen um Gewichtsteile.

### Beispiel 1

100 Teile einer Baumwollwirkware werden in eine Färbeflotte eingebracht, welches
2 Teile des Farbstoffs I
120 Teile Kochsalz
2 Teile Calciumchlorid und
876 Teile Wasser

enthält.

Das Bad wird in 100 Minuten von 20 auf 120°C erwärmt und 1 Stunde bei 120°C gehalten. Anschließend wird das Bad abgelassen und die Ware wie üblich kochend gespült und geseift.

Man erhält eine klare Rotfärbung mit guten Echtheitseigenschaften.

Formel des Farbstoffs I:

### Beispiel 2

100 Teile einer Webware, bestehend aus 67 Teilen Polyester und 33 Teilen Baumwolle, werden mit 80 Teilen einer Flotte imprägniert, welche aus
20 Teilen des Farbstoffs II
20 Teilen des Farbstoffs III
30 Teilen Dicyandiamid
2 Teilen Calciumformiat und
928 Teilen Wasser

besteht.

Das Gewebe wird 1 Minute bei 100°C getrocknet und anschließend 1 Minute bei 220°C thermosoliert. Nach dem üblichen Spülen mit kaltem und warmem Wasser wird 4 Minuten unter Mitverwendung eines praxisüblichen anionaktiven Waschmittels bei Gegenwart von 1 g/l Hexaphosphat kochend geseift und getrocknet.

Man erhält eine klare Blaufärbung mit guten Echtheitseigenschaften.

Formel des Farbstoffs II: Formel des Farbstoffs III:

### Beispiel 3

100 Teile einer Webeware, bestehend aus 50 Teilen Polyester und 50 Teilen Zellwolle, werden mit 80 Teilen einer Flotte imprägniert, welche aus
20 Teilen des Farbstoffs IV
20 Teilen des Farbstoffs V
2 Teilen Calciumacetat
2 Teilen Polyacrylat und
956 Teilen Wasser

besteht.

Das Gewebe wird 1 Minute bei 80°C getrocknet und 1 Minute bei 220°C thermosoliert.

Nach dem üblichen Spülen mit kaltem und warmem Wasser und kochendem Seifen erhält man eine Orangefärbung mit guten Echtheitseigenschaften.

Formel des Farbstoffs IV: Formel des Farbstoffs V:

### Beispiel 4

Ein Baumwollgewebe wird mit einer wäßrigen Druckpaste bedruckt, bestehend aus
40 Teilen des Farbstoffs VI
450 Teilen 4 %ige wäßrige Alginat-Verdickung
10 Teilen Calciumcarbonat, gepulvert
150 Teilen Harnstoff
350 Teilen Wasser.

Das Gewebe wird 1 Minute bei 120°C getrocknet und 1 Minute einer Trockenhitzebehandlung von 210°C unterworfen. Anschließend wird wie üblich kalt und warm gespült und 10 Minuten kochend geseift.

Man erhält einen klaren Druck mit guten Echtheitseigenschaften.

Formel des Farbstoffs VI:

### Beispiel 5

Ein Mischgewebe, bestehend aus 67 Teilen Polyester und 33 Teilen Baumwolle wird mit einer wäßrigen Druckpaste bestehend aus
30 Teilen des Farbstoffs VI
20 Teilen des Farbstoffs VII
450 Teilen 4 %ige wäßrige Alginat-Verdickung
10 Teilen Calciumcarbonat gefällt, leicht
50 Teilen Harnstoff
440 Teilen Wasser

bedruckt, 1 Minute bei 120°C getrocknet und 15 Minuten im HT-Dampf bei 180°C gedämpft. Nach dem üblichen kalten und warmen Spülen wird 10 Minuten unter Mitverwendung von 2 g/1 eines praxisüblichen anionaktiven Waschmittels kochend geseift.

Man erhält einen roten Druck mit guten Echtheitseigenschaften.

Formel des Farbstoffs VI: Formel des Farbstoffs VII:

### Beispiel 6

100 Teile eines Mischgewebes, bestehend aus 67 Teilen Polyester und 33 Teilen Baumwolle, werden mit 60 Teilen einer Flotte imprägniert, welche aus
40 Teilen des Farbstoffs VIII
20 Teilen des Farbstoffs IX
50 Teilen Polyglykolether
10 Teilen Calciumcarbonat, pulverisiert
880 Teilen Wasser

besteht.

Das Gewebe wird 1 Minute bei 110°C getrocknet und anschließend 1 Minute bei 230°C thermosoliert. Nach dem üblichen Spülen mit kaltem und warmem Wasser wird 4 Minuten unter Mitverwendung eines praxisüblichen anionenaktiven Waschmittels geseift. Daraufhin wird mit einer 1 g/1 Essigsäure 60 %ig und 1 g/1 Hexaphosphat enthaltenden Flotte 4 Minuten bei Kochtemperatur nachbehandelt, kalt und warm gespült und getrocknet.

Man erhält eine tiefe Blaufärbung mit guten Echtheitseigenschaften.

Formel des Farbstoffs VIII: Formel des Farbstoffs IX:

### Beispiel 7

100 Teile einer Webware aus 50 Teilen Polyester und 50 Teilen mercerisierter Baumwolle werden 30 Minuten mit einer auf 130°C. erwärmten Flotte behandelt, welche aus
3 Teilen des Farbstoffs X
2 Teilen des Farbstoffs XI
150 Teilen Natriumsulfat
3 Teilen Calciumcarbonat gefällt, leicht
2 Teilen Natriumdinaphthylmethandisulfonat und
840 Teilen Wasser

besteht.

Nach Beendigung der Färbung wird die Flotte abgelassen, kalt und warm gespült und 10 Minuten unter Verwendung eines praxisüblichen anionaktiven Waschmittels kochend geseift. Die Seifflotte wird abgelassen, mit warmem Wasser zwischengespült und mit einer frischen, 2 g/1 Natriumhexaphosphat und 1 g/1 Essigsäure 60 %ig enthaltenden Flotte zum Kochen gebracht. Anschließend wird gründlich gespült. Man erhält eine klare Türkisblau-Färbung mit guten Echtheitseigenschaften.

Formel des Farbstoffs X: Formel des Farbstoffs XI:

### Beispiel 8

100 Teile eines Mischgewebes aus 80 Teilen Baumwolle und 20 Teilen Polyester mit 80 Teilen einer Flotte imprägniert, welche aus
30 Teilen des Farbstoffs X
5 Teilen des Farbstoffs XI
80 Teilen Polyglykolether
10 Teilen Calciumstearat
1 Teil Na-Diethylhexylphosphat und
874 Teilen Wasser

besteht.

Es wird 1 Minute bei 100°C getrocknet und 1 Minute bei 225°C thermosoliert. Nach dem üblichen Spülen und kochendem Seifen erhält man eine klare Türkisfärbung mit guten Echtheitseigenschaften.

Formel des Farbstoffs X: Formel des Farbstoffs XI:

## Patentansprüche

1. Verfahren zum Färben oder Bedrucken von Fasermaterialien mit Hilfe Fluoridionen abspaltender Reaktivfarbstoffe, dadurch gekennzeichnet, daß man . neutral oder sauer reagierende Färbebäder bzw. Druckpasten einsetzt, welche neben dem Reaktivfarbstoff und üblichen Hilfsstoffen und Lösungsmitteln eine oder mehrere organische und/oder anorganische Calciumverbindungen enthalten.

2. Verfahren gemäß Anspruch 1, dadurch gekennzeichnet, daß die Färbeflotte bzw. die Druckpaste einen pH-Wert von 4 - 7 aufweist und daß gegebenenfalls in Gegenwart von Dispersionsfarbstoffen gearbeitet wird.

3. Verfahren gemäß Anspruch 1 oder 2, dadurch gekennzeichnet, daß das Färbe- oder Druckverfahren bei einer Temperatur von 20 bis 240°C durchgeführt wird.

4. Verfahren gemäß Anspruch 1 bis 3, dadurch gekennzeichnet, daß nach einer der folgenden.Verfahrensvarianten a) bis e) gearbeitet wird:
a) Ausziehfärbeverfahren in Gegenwart. von 10 bis 200 g NaCl oder Na₂S0₄ pro Liter Färbeflotte,
b) Klotz-Thermofixier-Verfahren in Gegenwart. von 0 bis 40 g Dicyandiamid und/oder 0 bis 200 g Harnstoff pro Liter Färbeflotte,
c) Klotz-Dämpf-Verfahren in Gegenwart von 0 bis 200 g Harnstoff^{*}pro Liter Färbeflotte,
d) Direktdruck mit Zwischentrocknen in Gegenwart von 0 bis 200 g Harnstoff pro kg Druckpaste und anschließendem Dämpfen
e) Direktdruck .mit Zwischentrocknen in Gegenwart von 0 bis 200 g Harnstoff und anschließender Trockenhitzebehandlung.

5. Verfahren gemäß Anspruch 1 bis 4, dadurch gekennzeichnet, daß im Liter Färbeflotte oder im kg Druckpaste 0,1 bis 10 g eines Hexaphosphats enthalten sind.

6. Verfahren gemäß Anspruch 1 bis 5, dadurch gekennzeichnet, daß im Liter Färbeflotte oder im kg Druckpaste 0,1 bis 10 g eines natürlichen oder synthetischen Verdickungsmittels enthalten sind.

7. Verfahren gemäß Anspruch 1 bis 6, dadurch gekennzeichnet, daß als Fluoridionen abspaltender Farbstoff ein mindestens eine Difluorchlorpyrimidinylgruppe aufweisender Farbstoff eingesetzt wird.

8. Verfahren nach Anspruch 1 bis 6, dadurch gekennzeichnet, daß als Fluoridionen-abspaltender Farbstoff ein mindestens eine Monofluorpyrimidinylgruppe aufweisender Farbstoff eingesetzt wird.

9. Verfahren nach Anspruch 1 bis 6, dadurch gekennzeichnet, daß als Fluoridionen-abspaltender Farbstoff ein mindestens eine Monofluortriazinylgruppe aufweisender Farbstoff eingesetzt wird.

10. Verfahren nach Anspruch 1 bis 6, dadurch gekennzeichnet, daß als Fluoridionen-abspaltender Farbstoff ein mindestens eine Tetrafluorcyclobutylgruppe aufweisender Farbstoff eingesetzt wird.
